# EUROPÄISCHE PATENTSCHRIFT

(11) **EP 0 621 344 B1**
(45) Veröffentlichungstag und Bekanntmachung des Hinweises auf die Patenterteilung: **16.06.1999**
(21) Anmeldenummer: 93106451.3
(22) Anmeldetag: 21.04.1993
(51) Int. Cl.: C21D 1/64

(54) **Flexible adaptive Abschreckung**
Flexible adaptive quenching
Trempe flexible et adaptive

(43) Veröffentlichungstag der Anmeldung: 26.10.1994
(73) Patentinhaber: Ipsen International GmbH, 47533 Kleve (DE)
(72) Erfinder: Edenhofer,Bernd Dr.mont., D-47533 Kleve (DE); Liscic,Bozidar Prof.Dr.Sc.tech., 41000 Zagreb (HR); Dominik,Jozef Dr., 01008 Zilina (SI)
(74) Vertreter: Stenger, Watzke & Ring Patentanwälte

(56) Entgegenhaltungen:
- EP-A- 0 049 339
- EP-A- 0 129 701
- EP-A- 0 253 176
- DE-A- 3 244 202
- DE-C- 391 368
- US-A- 2 639 047

## Beschreibung

Die Erfindung betrifft ein Verfahren zum Abschrecken metallischer Werkstücke in einem Flüssigkeitsbad nach einer Wärmebehandlung sowie eine Vorrichtung zur Durchführung des Verfahrens. Insbesondere betrifft die Erfindung ein Verfahren zum Abschrecken von Werkstoffchargen, welche nach einer Wärmebehandlung in einem Ölbad abgeschreckt werden.

Es ist bekannt, beispielsweise zum Härten von Stahlteilen, metallische Werkstücke nach der Wärmebehandlung in Abschreckflüssigkeitsbäder zu tauchen, wodurch die eingetauchten Werkstücke auf eine vorbestimmte Temperatur abgekühlt werden. Die Eigenschaften der so erhaltenen Werkstoffe, beispielsweise ihre Oberflächenhärte, Sprödigkeit usw., hängen hinsichtlich des Abschreckvorganges im wesentlichen davon ab, welche Temperaturdifferenz zwischen der Werkstückoberfläche und dem Abkühlmedium in welcher Zeiteinheit erzielt wird. Diese Abschreck- bzw. Abkühlgeschwindigkeit ist im wesentlichen abhängig von dem zur Abschreckung verwendeten Medium. Als flüssige Medien kommen beispielsweise Wasser, Wasser mit gelösten Salzen, Wasser mit Polymeren, verschiedene Ölqualitäten sowie Salzbäder in Frage.

Bei einer gegebenen Abschreckflüssigkeit kann die Abkühlgeschwindigkeit im Abschreckbad nur durch die Ausgangstemperatur und durch die gewählte Umwälzgeschwindigkeit beeinflußt werden. So ist es im Stand der Technik bekannt, beispielsweise aus der EP-A-0 049 339, durch Variation der Umwälzgeschwindigkeit bei Ölabschreckbädern die Abkühlgeschwindigkeiten und damit die Werkstückeigenschaften zu variieren. So ist es beispielsweise bekannt, das Öl in einem Ölabschreckbad ständig umzuwälzen, wobei üblicherweise Strömungsgeschwindigkeiten von etwa 1 m/sek gewählt werden. Wegen des vermeintlich hohen Leistungsbedarfes und mangels klarer Steuerparameter sind aus dem Stand der Technik nur äußerst kurzzeitige Erhöhungen der Strömungsgeschwindigkeiten, beispielsweise in den Bereich von 2 m/sek, bekannt, mit welcher zu Beginn des Abschreckvorganges an der Werkstückoberfläche sehr große Abkühlgeschwindigkeiten erzielt werden.

Jedoch sind diese Änderungen nur in sehr begrenztem Umfang möglich, so daß ein einzelnes Flüssigkeitsbad keine große Variation der Abkühlgeschwindigkeit zuläßt.

Eine Möglichkeit, die Variationsbreite zu vergrößern, besteht in der Verwendung mehrerer Abschreckbäder mit verschiedenen Flüssigkeiten, was jedoch sehr aufwendig ist. Zudem müssen die Werkstoffe von der Wärmebehandlungskammer zu den einzelnen Abschreckbädern und zwischen den Abschreckbädern jeweils durch eine Atmosphäre, die ggf. mit Schutzgas beaufschlagt werden muß, transportiert werden, um eine ungewünschte Oxidation zu verhindern. Dadurch wird der Aufwand noch mehr erhöht.

Dennoch sind die unterschiedlichen Härteigenschaften der Abschreckbäder wünschenswert. Die schnellste Abkühlung wird in Wasserabschreckbädern erreicht, die langsamste in Salzbädern. Zwischen beiden liegt die Abkühlgeschwindigkeit von Ölbädern. Während zwar durch die Abschreckung mit Wasser wünschenswerte Härten erzielt werden, liegt der Nachteil der Wasserabschreckung jedoch darin, daß bei der während des weiteren Akühlens stattfindenden martensitischen Umwandlung der Temperaturgradient zwischen Oberfläche und Kern des jeweiligen Werkstücks sehr groß ist, so daß es entweder zu Werkstückrissen oder sehr hohen Spannungen kommen kann. Diese Spannungen können ein Verziehen des Werkstückes bewirken.

Demgegenüber bietet die Salzbadabschreckung je nach Temperatur des verwendeten Salzbades die Möglichkeit, im Bereich der Martensitumwandlung die Abkühlung zu verlangsamen und einen Temperaturausgleich zwischen Rand und Kern zu erzeugen, so daß die martensitische Umwandlung ohne Wärme-Spannungen stattfinden kann.

Dazwischen liegt die Abschreckung mittels Öl, welche im oberen Temperaturbereich, besonders während der Kochphase, eine verhältnismäßig hohe Abschreckintensität, im unteren Temperaturbereich jedoch eine mittlere aufweist.

Gewünscht wird für viele Werkstücke die durch die hohe Abschreckintensität der Wasserabschreckung im mittleren Temperaturbereich erzielten Eigenschaften zu erhalten, kombiniert mit der verzugsarmen Martensitumwandlung, die durch eine langsame Abkühlgeschwindigkeit im unteren Temperaturbereich erreicht wird.

Der Stand der Technik bietet dazu nur das zeitgerechte Umsetzen von einem Wasserbad in ein Salzbad, was jedoch äußerst schwierig ist, da der richtige Zeitpunkt zum Herausnehmen der Charge aus dem Wasserbad und das Umsetzen in das Salzbad kaum bestimmt werden kann und auch die nötigen kurzen Umsetzzeiten bei dünnen Werkstücken in der Praxis kaum zu erreichen sind. Zudem müssen zwei Abschreckbäder vorliegen und die Charge muß ggf. durch eine Schutzgasatmosphäre transportiert werden.

Davon ausgehend liegt der vorliegenden Erfindung die **Aufgabe** zugrunde, ein Verfahren zum Abschrecken metallischer Werkstücke anzugeben, bei welchem durch Abschreckung in einem einzigen Flüssigkeitsmedium im mittleren Temperaturbereich eine sehr hohe Abkühlgeschwindigkeit erreicht wird, während im unteren Temperaturbereich eine sehr langsame Abkühlgeschwindigkeit eingestellt wird.

Weiterhin soll mit der Erfindung eine Vorrichtung zur Durchführung des erfindungsgemäße Verfahrens angegeben werden.

Zur **Lösung** dieser Aufgabe wird angegeben, daß zur Erzielung eines vorgebbaren Abschreckprofils eines Werkstückes die Strömungsgeschwindigkeit der Flüssigkeit im Bereich des Werkstückes hintereinander in beliebiger Folge auf 10 bis 30 m/sek, 0,5 bis 1,5 m/sek oder 0 m/sek eingestellt wird, wobei die Einstellung dieser Strömungsgeschwindigkeit hinsichtlich der Zeitdauer und Reihenfolge in Abhängigkeit von dem jeweils vorgegebenen Abschreckprofil erfolgt und dadurch, daß gleichzeitig mit jeder Umstellung der Strömungsgeschwindigkeit das zum Wärmeaustausch zur Verfügung stehende Flüssigkeitsvolumen in Abhängigkeit von dem jeweils vorgegebenen Abschreckprofil verändert wird.

Gleichzeitig bedeutet, daß die Anpassung des Volumens jeweils bei der Geschwindigkeitsumstellung stattfindet. Variabel heißt, daß das Volumen bei jeder Umstellung in Abhängigkeit von dem gewünschten Abschreckprofil unabhängig von der Geschwindigkeit angepaßt wird.

Vorzugsweise findet das erfindungsgemäße Abschreckungsverfahren nur in Öl statt, und es können durch die durch die Erfindung möglichen Regelmaßnahmen die gewünschten Abkühlgeschwindigkeiten eingestellt werden.

Soll eine Werkstückcharge nach der Wärmebehandlung in der Art abgestreckt werden, daß ein definiertes Abschreckprofil erzielt wird, d.h., daß die Abkühlvorgänge einer vorgegebenen Kurve folgen, so lassen sich durch die Variation der Strömungsgeschwindigkeiten der zum Wärmeaustausch zur Verfügung stehenden Flüssigkeit und durch gleichzeitige Volumenvariation die gewünschten Abkühlverläufe einstellen.

Mit Vorteil wird ein Verfahren angegeben, bei dem in einem ersten Verfahrensschritt die Werkstücke nach einer Wärmebehandlung in einem gegebenen Flüssigkeitsvolumen, insbesondere Ölvolumen, eingesetzt werden, wobei in dem Volumen eine Strömungsgeschwindigkeit von 10 bis 30 m/sek eingestellt wird. Dadurch wird zunächst eine sehr hohe Akühlgeschwindigkeit erzielt. Zum gewünschten Zeitpunkt kann in einem zweiten Verfahrensschritt die Strömungsgeschwindigkeit auf Null heruntergeregelt werden, d.h. die Abschreckflüssigkeit ruht. Gleichzeitig wird das Flüssigkeitsvolumen beschränkt. Bei dieser Abkühlung der Charge in dem beschränkten Ölvolumen handelt es sich um eine quasi adiabatische Abkühlung, die in vorteilhafter Weise durch das Verhältnis der Chargenmasse und der Chargentemperatur zur Ölmasse und Öltemperatur bestimmt wird. Die wärmetechnischen Daten lassen sich für den Fall der quasi adiabatischen Abkühlung leicht berechnen und als Steuergrößen für die Abkühlung der Charge verwenden. Anschließend wird in einem dritten Verfahrensschritt wieder die Volumenbeschränkung aufgehoben und die Strömungsgeschwindigkeit auf 0,5 bis 1,5 m/sek eingestellt, woraus wieder eine mittlere Abkühlgeschwindigkeit resultiert.

In vorteilhafter Weise wird während des gesamten Vorgangs die Temperaturverteilung ermittelt und als Steuerparameter verwendet.

Bevorzugte Merkmale des Verfahrens finder sich in den abhängigen Ansprüchen.

Mit einer gesteuerten Abkühlung mit hoher Abkühlgeschwindigkeit im mittleren Temperaturbereich und einer niedrigen Abkühlgeschwindigkeit im unteren Temperaturbereich ist der Zeitpunkt, an dem die Strömungsgeschwindigkeit zu reduzieren und das Flüssigkeitsvolumen zu beschränken ist, von großer Bedeutung. Dieser Zeitpunkt läßt sich mit Hilfe der Temperaturwerte im Bereich der Chargen ermitteln und entspricht im Idealfall dem Zeitpunkt kurz vor Erreichen der Martensitstarttemperatur der Charge.

Die Vorteile dieses neuen Abschreckverfahrens bestehen zum einen darin, daß die Chargen nicht mehr in verschiedene Abschreckbäder umgesetzt werden müssen. Durch Verwendung entsprechend hoher anströmungsgeschwindigkeiten können auch rein wasserhärtende Stähle tief eingehärtet werden. Zugleich läßt sich das Verfahren beliebig einstellen, d.h., es ist ebenso möglich, mit diesem Verfahren von Anfang an Chargen, die nur eine geringe Abschreckgeschwindigkeit benötigen, mit nur geringer Ölstromgeschwindigkeit abzukühlen und am Ende bei beschränktem Flüssigkeitsvolumen sogar sehr langsam abzukühlen. Das erfindungsgemäße Verfahren ist daher in einem äußerst breiten Spektrum höchst flexibel einsetzbar. Beispielsweise lassen sich auch verzugsarme, sehr tief eingehärtete Werkstücke durch einfaches Abstimmen der Strömungsgeschwindigkeiten und Volumina erzeugen.

US-A-2 639 047 offenbart eine Vorrichtung zur Wärmebehandlung mit einem Abschreckbecken, welches Einrichtungen zum Tragen der abzuschreckenden Charge und ein Flüssigkeitbad umfaßt, sowie mindestens eine Ölumwälzpumpe zum Bewegen des Flüssigkeitsbades, wobei das Abschreckbecken direkt an einem Wärmebehandlungsofen angeordnet ist und sich über dem Abschreckbecken eine Vorkammer befindet, in welcher eine Hubvorrichtung zum Anheben und Absenken der Charge aus dem bzw. in das Abschreckbecken angeordnet ist. Eine solche Vorrichtung ist erfindungsgemäß dadurch gekennzeichnet, daß in der Ofenvorkammer eine anhebbare und absenkbare Abdeckvorrichtung angeordnet ist, die im abgesenkten Zustand das Flüssigkeitsvolumen des Flüssigkeitsbades beschränkt, das der Charge zum Wärmeaustausch zur Verfügung steht.

In vorteilhafter Weise ist diese Abdeckvorrichtung eine Haube, die weiterhin mit Vorteil eine Klappe aufweist.

Dadurch, daß die Haube eine Klappe aufweist, läßt sich die Abkühlung über der Charge definiert mit einem bestimmten Temperaturgradienten durchführen. In Kombination mit einem Temperatursensor innerhalb der Charge kann die Temperatur im Werkstückbereich durch zeitweiliges Öffnen oder Schließen der Klappe in der Haube gesteuert werden.

Mit besonderem Vorteil ist in dem Abschreckbecken ein Düsensystem angeordnet, durch welches in Verbindung mit einer Umwälzpumpe die Flüssigkeit mit sehr hoher Strömungsgeschwindigkeit auf die Charge geleitet werden kann.

In besonders vorteilhafter Weise wird angegeben, daß das Düsensystem aus Düsen besteht, die um die Charge und zwischen den Chargenteilen angeordnet werden können.

Zum Überwachen der einzelnen Verfahrensschritte ist der Temperatursensor mit einer Regeleinheit verbunden.

Weitere Vorteile und Merkmale der Erfindung ergeben sich aus der folgenden Beschreibung anhand der Figuren. Dabei zeigen:
- Fig. 1a, 1b und 1c: eine schematische Darstellung einer Vorrichtung zur Durchführung des erfindungsgemäßen Abschreckverfahrens in verschiedenen Verfahrenszuständen;
- Fig. 2: ein Diagramm des Temperaturverlaufes über die Zeit bei der Abschreckung eines Werkstückes nach dem erfindungsgemäßen Verfahren;
- Fig. 3: ein Diagramm des Temperaturverlaufes über der Zeit zur Ermittlung der Umschaltzeitpunkte für die Durchführung des erfindungsgemäßen Verfahrens;
- Fig. 4: ein Ausführungsbeispiel für die Düsenanordnung in einer Abschreckkammer; und
- Fig. 5: eine schematische Schnittdarstellung an der Stelle A-A gemäß Fig. 4.

Die Fig. 1a,1b und 1c zeigen schematisch eine Anlage, mit welcher das erfindungsgemäße Verfahren durchgeführt werden kann.

In bekannter Weise ist eine Heizkammer 1 zur Wärmebehandlung metallischer Werkstücke mit einer Tür 2 verschlossen, welche im gezeigten Ausführungsbeispiel in Richtung des Pfeiles nach oben geöffnet werden kann. In der Heizkammer ist eine Palette 3 mit Werkstücken, eine Charge, zur Wärmebehandlung angeordnet. Ein Temperatursensor 4 in Form einer Thermoelementensonde ist ebenfalls auf der Charge 3 angeordnet.

Neben der Heizkammer 1 ist eine Vorkammer 5 angeordnet, welche eine Vorrichtung zum Heben und Senken der Charge 3 aufweist, und zudem eine Haube 6 zum Abdecken der Charge. Die Haube 6 ist in Richtung der Pfeile durch die Hubvorrichtung 7 absenkbar bzw. anhebbar.

Im unteren Teil der Vorkammer 5 befindet sich das Abschreckbecken 8, welches mit Öl gefüllt ist.

In der in Fig. 1a gezeigten Vorrichtung befindet sich die Charge 3 in der Heizkammer 1 zur Wärmebehandlung der Werkstücke. Nach Abschluß der Wärmebehandlung wird in bekannter Weise die Tür 2 angehoben und die Charge in die Vorkammer 5 verfahren. Die Thermoelementensonde 4 wird dann an eine Steuerungseinheit 9 angeschlossen, wie in Fig. 1b zu sehen. Dann wird die Charge in das Abschreckbecken abgesenkt. Die Vorkammer 5 kann in bekannter Weise mit Schutzgas beaufschlagt sein. In dem Abschreckbecken wird das Öl mittels nicht gezeigter Umwälzpumpen und Düsenanordnungen auf die jeweils gewünschte Strömungsgeschwindigkeit gebracht, was mittels der Steuerungseinheit 9 geregelt wird. Wenn erforderlich, wird das Flüssigkeitsvolumen in dem Abschreckbecken dadurch beschränkt, daß die Haube 6 mittels der Hubvorrichtung 7, wie in Fig. 1c gestrichelt gezeigt, in das Abschreckbecken auf die Charge abgesenkt wird.

Den temperaturmäßigen Ablauf über die Zeit kann man in Fig. 2 ersehen, wo auf der Abzisse die Zeit t und auf der Ordinate die Temperatur T aufgetragen sind.

In Fig. 2 bedeuten
- A -: Abkühlen in dem Abschreckbad bei hoher Strömungsgeschwindigkeit,
- B -: Abkühlen im Abschreckbad in stehender Flüssigkeit oder bei sehr niedriger Strömungsgeschwindigkeit und beschränktem Flüssigkeitsvolumen,
- C -: Abkühlen im Abschreckbad bei mittlerer Strömungsgeschwindigkeit und ohne Flüssigkeitsvolumeneinschränkung;
- T_{W}-: Wendetemperatur
- T_{G}-: Gleichgewichtstemperatur
- t_{A}-: Anfang des Aufsetzens der Haube, und
- t_{E}-: Ende der Bedeckung mit der Haube.

Während die durchgezogene Kurve den Abkühlungsverlauf mit adiabatischer Abkühlung zeigt, ist gestrichelt im Bereich B der Abkühlungsverlauf ohne adiabatische Abkühlung gezeigt.

Nach der Wärmebehandlung wird die Charge 3 in das Abschreckbecken 8 eingesetzt, in welchem das Öl mit großer Strömungsgeschwindigkeit durch Umwälzpumpen auf die Chargen gerichtet wird. Dies ist der Bereich A in Fig. 2, in welchem, wie gezeigt, eine sehr schnelle Abkühlung stattfindet. Im Bereich der Temperatur T_{W} wird dann die Strömungsgeschwindigkeit reduziert, indem das Öl beruhigt wird, und die Haube auf das Werkstück abgesenkt. Dadurch wird im Bereich B eine sehr langsame Abkühlung durchgeführt. Bei Erreichen der Gleichgewichtstemperatur zum Zeitpunkt t_{E} wird die Haube wieder nach oben gefahren und der Abkühlungsverlauf mit entsprechend kleiner Strömungsgeschwindigkeit fortgesetzt.

Ohne das Aufsetzen der Kappe bei ruhiger Flüssigkeit würde im Bereich B die Abkühlungskurve den gestrichelten Verlauf nehmen, was zu den unerwünschten Spannungen führen würde.

Fig. 3 zeigt ebenfalls ein Diagramm, bei welchem auf der Abzisse die Zeit t und auf der Ordinate die Temperatur T aufgetragen sind. Es handelt sich um ein ZTU-Diagramm (Zeit-Temperatur-Umwandlungsdiagramm) der betreffenden Stahlqualität. Es bedeuten:
- O -: Temperaturverlauf an der Dberfläche des Werkstücks,
- C -: Temperaturverlauf in der Querschnittsmitte,
- W -: Wendepunkt.

Weiterhin werden in verschiedenen Querschnittsbereichen die Temperaturverläufe, hier 1/2R und 3/4R angegeben. Ist beispielsweise an dem Punkt 1/2R am Querschnitt eines Rundstabes die Temperatur T_{W} erreicht, wird die Umwälzgeschwindigkeit automatisch reduziert. Es ergeben sich somit aus einem wie in Fig. 3 gezeigten ZTU-Diagramm direkte Schaltpunkte, mit welchen durch eine Steuerungseinheit das erfindungsgemäße Verfahren in Abhängigkeit von Temperaturmessungen gesteuert werden kann.

Fig. 4 zeigt beispielsweise die Anordnung von Strahldüsen in einem Abschreckbecken. An der Wand eines Abschreckbeckens 8 sind eine Vielzahl von wandseitigen Düsen 10 angeordnet. In das Abschreckbecken 8 sind in bekannter Weise übereinander gestapelte Werkstücke 12 eingebracht. Zwischen den Werkstücken 12 sind mittlere Düsen 11 aufgestellt. Alle Düsen werden mittels Umwälzpumpen 13 mit Druck versorgt. Die wandseitigen Düsen 10 sind über die gesamte Höhe und entlang des gesamten Umfangs des Abschreckbeckens 8 angeordnet. Die mittleren Düsen 11 können in Form sogenannter Düsenstöcke angeordnet werden. Derartige Düsenstöcke müssen nicht ortsfest installiert werden, sondern können je nach Werkstückart in dem Abschreckbecken 8 positioniert werden. Wie auch der Schnitt entlang der Linie A-A in Fig. 5 zeigt, wird durch die erfindungsgemäße Anordnung der Düsen ermöglicht, daß die Abschreckflüssigkeit direkt im Bereich der Werkstücke eine entsprechende Strömungsgeschwindigkeit aufweist, wodurch der gewünschte Effekt mit dem erfindungsgemäßen Verfahren allseits erzielt wird.

### Bezugszeichenliste

- 1: Heizkammer
- 2: Tür
- 3: Charge
- 4: Thermoelementen-Sonde
- 5: Vorkammer
- 6: Haube
- 7: Hubvorrichtung
- 8: Abschreckbecken
- 9: Steuereinheit
- 10: Düsen
- 11: Düsen
- 12: Werkstücke
- 13: Umwälzpumpe

## Patentansprüche

1. Verfahren zum Abschrecken metallischer Werkstücke in einem Flüssigkeitsbad nach einer Wärmebehandlung,
**dadurch gekennzeichnet,**
daß zur Erzielung eines vorgebbaren Abschreckprofils eines Werkstückes die Strömungsgeschwindigkeit der Abschreckflüssigkeit im Bereich des Werkstückes hintereinander in beliebiger Folge auf
a1) 10 bis 30 m/sek
a2) 0,5 bis 1,5 m/sek oder
a3) 0 m/sek
eingestellt wird, wobei die Einstellung dieser Strömungsgeschwindigkeit a1), a2), a3) hinsichtlich der Zeitdauer und Reihenfolge in Abhängigkeit von dem jeweils vorgegebenen Abschreckprofil erfolgt und dadurch, daß gleichzeitig mit jeder Umstellung der Strömungsgeschwindigkeit das zum Wärmeaustausch zur Verfügung stehende Flüssigkeitsvolumen in Abhängigkeit von dem jeweils vorgegebenen Abschreckprofil verändert wird.

2. Verfahren nach Anspruch 1, dadurch gekennzeichnet, daß die Werkstücke in einem ersten Verfahrensschritt in einem gegebenen Flüssigkeitsvolumen mit einer Strömungsgeschwindigkeit von 10 bis 30 m/sek angeströmt werden, in einem zweiten Verfahrensschritt in einem ruhenden Flüssigkeitsbad und bei beschränktem Flüssigkeitsvolumen verweilen, und in einem dritten Verfahrensschritt bei aufgehobener Flüssigkeitsvolumenbeschränkung mit einer Geschwindigkeit von 0,5 bis 1,5 m/sek angeströmt werden.

3. Verfahren nach Anspruch 2, dadurch gekennzeichnet, daß das Umschalten von dem ersten zu dem zweiten Verfahrensschritt kurz vor dem Erreichen der Martensitumwandlungstemperatur erfolgt.

4. Verfahren nach einem der Ansprüche 2 oder 3, dadurch gekennzeichnet, daß das Umschalten von dem zweiten auf den dritten Verfahrensschritt erfolgt, wenn sich die Temperaturverteilung über einen Werkstückquerschnitt ausgeglichen hat.

5. Verfahren nach einem der vorhergehenden Ansprüche, dadurch gekennzeichnet, daß die Abschreckung bei ruhendem Flüssigkeitsbad und beschränktem Flüssigkeitsvolumen durch das Verhältnis der Chargenmasse und der Chargentemperatur zur Flüssigkeitsmasse und Flüssigkeitstemperatur bestimmt wird.

6. Verfahren nach einem der vorhergehenden Ansprüche, dadurch gekennzeichnet, daß in den abzuschreckenden Werkstücken die Temperaturverteilung kontinuierlich ermittelt wird.

7. Verfahren nach einem der vorhergehenden Ansprüche, dadurch gekennzeichnet, daß die Beschränkung des Flüssigkeitsvolumens in Abhängigkeit von den Temperaturwerten im Bereich der abzuschreckenden Werkstücke ermittelt wird.

8. Vorrichtung zur Durchführung der Verfahren nach mindestens einem der Ansprüche 1 bis 7, mit einem Abschreckbecken (8), das Einrichtungen zum Tragen der abzuschreckenden Charge (3) metallischer Werkstücke (12) und ein Flüssigkeitsbad, insbesondere Ölbad, umfaßt, sowie mit mindestens einer Umwälzpumpe (13) zum Bewegen des Flüssigkeitsbades,
wobei das Abschreckbecken (8) direkt an einem Wärmebehandlungsofen angeordnet ist,
über dem Abschreckbecken (8) eine Ofenvorkammer (5) angeordnet ist, die über eine Ofentür (2) mit einer Ofenkammer (1) des Wärmebehandlungsofens zu verbinden ist und
wobei in der Ofenvorkammer (5) eine Hubvorrichtung (7) zum Anheben und Absenken der Charge (3) aus dem bzw. in das Abschreckbecken (8) angeordnet ist, dadurch gekennzeichnet, daß in der Ofenvorkammer (5) eine anheb- und absenkbare Abdeckvorrichtung angeordnet ist, die im abgesenkten Zustand das Flüssigkeitsvolumen des Flüssigkeitsbades beschränkt, das der Charge (3) zum Wärmeaustausch zur Verfügung steht.

9. Vorrichtung nach Anspruch 8, dadurch gekennzeichnet, daß die Abdeckvorrichtung eine Haube (6) ist.

10. Vorrichtung nach Anspruch 9, dadurch gekennzeichnet, daß die Haube (6) eine Klappe aufweist.

11. Vorrichtung nach einem der Ansprüche 8 bis 10, dadurch gekennzeichnet, daß in dem Abschreckbecken (8) ein Düsensystem (10, 11) angeordnet ist, das mit mindestens einer Umwälzpumpe (13) verbunden ist, um die Flüssigkeit mit hoher Strömungsgeschwindigkeit auf die Charge (3) zu leiten.

12. Vorrichtung nach Anspruch 11, dadurch gekennzeichnet, daß das Düsensystem (10, 11) aus seitlich um die Charge (3) und zwischen einzelnen Chargenteilen angeordneten Düsen (10, 11) besteht.

13. Vorrichtung nach einem der Ansprüche 8, 11 oder 12, dadurch gekennzeichnet, daß die Abdeckvorrichtung eine Platte ist, mittels der Seitenwände des Düsensystems (10, 11) nach oben verschließbar sind.

14. Vorrichtung nach einem der Ansprüche 8 bis 13, dadurch gekennzeichnet, daß zwischen den Werkstücken (12) der Charge (3) mindestens ein Temperatursensor (4) angeordnet ist.

15. Vorrichtung nach Anspruch 14, dadurch gekennzeichnet, daß der Temperatursensor (4) mit einer Regeleinheit (9) zum Überwachen und Regeln der einzelnen Verfahrensschritte verbunden ist.

## Claims

1. Method of quenching metal workpieces in a liquid bath after a heat treatment, characterised in that, to obtain a presettable quenching profile of a workpiece, the flow rate of the quenching liquid in the region of the workpiece is adjusted successively in any order to
a1) 10 to 30 m/s
a2) 0.5 to 1.5 m/s or
a3) 0 m/s,
wherein this flow rate a1), a2), a3) is adjusted with respect to duration and sequence as a function of the quenching profile preset at any given time, and in that, simultaneously with every change of flow rate, the liquid volume available for heat exchange is varied as a function of the quenching profile preset at any given time.

2. Method according to claim 1, characterised in that the workpieces in a first step in a given liquid volume are subjected to a flow rate of 10 to 30 m/s, in a second step remain in a still liquid bath and with a limited liquid volume, and in a third step, with the restriction on liquid volume lifted, are subjected to a rate of 0.5 to 1.5 m/s.

3. Method according to claim 2, characterised in that switching from the first to the second step takes place shortly before reaching the martensitic transformation temperature.

4. Method according to either of claims 2 or 3, characterised in that switching from the second to the third step takes place when the temperature distribution over a workpiece cross-section has equalised.

5. Method according to any of the preceding claims, characterised in that quenching with a still liquid bath and limited liquid volume is determined by the ratio of charge mass and charge temperature to liquid mass and liquid temperature.

6. Method according to any of the preceding claims, characterised in that the temperature distribution is continuously determined in the workpieces to be quenched.

7. Method according to any of the preceding claims, characterised in that the restriction of liquid volume is determined as a function of the temperature values in the region of the workpieces to be quenched.

8. Apparatus for carrying out the methods according to one or more of claims 1 to 7, with a quenching tank (8) which includes means for carrying the charge (3) of metal workpieces (12) to be quenched and a liquid bath, in particular oil bath, as well as with at least one circulating pump (13) for moving the liquid bath, wherein the quenching tank (8) is arranged directly on a heat treatment furnace, over the quenching tank (8) is arranged a furnace pre-chamber (5) which is to be connected by a furnace door (2) to a furnace chamber (1) of the heat treatment furnace and wherein in the furnace pre-chamber (5) is arranged a lifting device (7) for lifting and lowering the charge (3) out of and into the quenching tank (8), characterised in that in the furnace pre-chamber (5) is arranged a covering device which can be lifted and lowered and which when lowered restricts the liquid volume of the liquid bath which is available to the charge (3) for heat exchange.

9. Apparatus according to claim 8, characterised in that the covering device is a hood (6).

10. Apparatus according to claim 9, characterised in that the hood (6) comprises a flap.

11. Apparatus according to any of claims 8 to 10, characterised in that in the quenching tank (8) is arranged a nozzle system (10, 11) which is connected to at least one circulating pump (13) for conducting the liquid at a high flow rate onto the charge (3).

12. Apparatus according to claim 11, characterised in that the nozzle system (10, 11) consists of nozzles (10, 11) arranged laterally around the charge (3) and between individual charge portions.

13. Apparatus according to any of claims 8, 11 or 12, characterised in that the covering device is a plate by means of which side walls of the nozzle system (10, 11) can be closed at the top.

14. Apparatus according to any of claims 8 to 13, characterised in that between the workpieces (12) ofthe charge (3) is arranged at least one temperature sensor (4).

15. Apparatus according to claim 14, characterised in that the temperature sensor (4) is connected to a regulating unit (9) for monitoring and regulating the individual steps of the method.

## Revendications

1. Procédé destiné à la trempe de pièces métalliques dans un bain de liquide après un traitement thermique,
caractérisé en ce que
pour obtenir un profil de trempe d'une pièce pouvant être prédéterminé, la vitesse de circulation du liquide de trempe dans la zone de la pièce est réglée successivement dans n'importe quel ordre à
a1) 10 à 30 m/sec,
a2) 0,5 à 1,5 m/sec, ou
a3) 0 m/sec,
le réglage de cette vitesse de circulation a1), a2), a3), en ce qui concerne la durée et l'ordre de succession, étant effectué en fonction du profil de trempe prédéterminé dans chaque cas, et en ce que simultanément à chaque modification de la vitesse de circulation, le volume de liquide disponible pour le traitement thermique est modifié en fonction du profil de trempe prédéterminé.

2. Procédé selon la revendication 1, caractérisé en ce que, dans une première phase de procédé, les pièces sont exposées dans un volume de liquide donné à une vitesse de circulation de 10 à 30 m/sec, que dans une deuxième phase de procédé, elles séjournent dans un bain de liquide à l'état de repos et à volume de liquide restreint, et que dans une troisième phase de procédé elles sont exposées dans un volume de liquide non restreint à une vitesse de 0,5 à 1,5 m/sec.

3. Procédé selon la revendication 2, caractérisé en ce que la commutation de la première phase de procédé sur la deuxième est effectuée juste avant que la température de transformation martensitique soit atteinte.

4. Procédé selon l'une des revendications 2 ou 3, caractérisé en ce que la commutation de la deuxième phase de procédé sur la troisième est effectuée lorsque la répartition de température s'est équilibrée sur une section transversale de pièce.

5. Procédé selon l'une quelconque des revendications précédentes, caractérisé en ce que la trempe est définie à l'état de repos du bain de liquide et à volume de liquide restreint par le rapport de la masse de la charge et de la température de la charge par rapport à la masse du liquide et à la température du liquide.

6. Procédé selon l'une quelconque des revendications précédentes, caractérisé en ce que la répartition de température est déterminée de façon continue dans les pièces à tremper.

7. Procédé selon l'une quelconque des revendications précédentes, caractérisé en ce que la restriction du volume de liquide est déterminée en fonction des valeurs de température dans la zone des pièces à tremper.

8. Dispositif destiné à la mise en oeuvre du procédé selon l'une au moins des revendications 1 à 7, avec un récipient de trempe (8) comportant des dispositifs destinés à porter la charge (3) de pièces métalliques (12) à tremper et un bain de liquide, notamment un bain d'huile, ainsi qu'au moins une pompe de circulation (13) pour remuer le bain de liquide,
le récipient de trempe (8) étant disposé directement sur un four de traitement thermique,
une préchambre (5) de four étant disposée au-dessus du récipient de trempe (8), laquelle peut être reliée à une chambre (1) du four de traitement thermique par l'intermédiaire d'une porte (2) de four, et
un dispositif de levage (7) destiné au soulèvement et à l'abaissement de la charge (3) hors du ou dans le récipient de trempe (8) étant disposé dans la préchambre (5) du four, caractérisé en ce qu'un dispositif de recouvrement pouvant être soulevé et abaissé est disposé dans la préchambre (5) du four, qui à l'état abaissé restreint le volume de liquide du bain de liquide qui est disponible pour l'échange thermique de la charge (3).

9. Dispositif selon la revendication 8, caractérisé en ce que le dispositif de recouvrement est une hotte (6).

10. Dispositif selon la revendication 9, caractérisé en ce que la hotte (6) comporte un clapet.

11. Dispositif selon l'une des revendications 8 à 10, caractérisé en ce qu'un système de buses (10, 11) est disposé dans le récipient de trempe (8), lequel est relié à au moins une pompe de circulation (13), afin de diriger le liquide avec une vitesse de circulation élevée sur la charge (3).

12. Dispositif selon la revendication 11, caractérisé en ce que le système de buses (10, 11) est constitué de buses (10, 11) disposées latéralement autour de la charge (3) et entre différentes parties de la charge.

13. Dispositif selon l'une des revendications 8, 11 ou 12, caractérisé en ce que le dispositif de recouvrement est une plaque, au moyen de laquelle des parois latérales du système de buses (10, 11) peuvent être fermées vers le haut.

14. Dispositif selon l'une quelconque des revendications 8 à 13, caractérisé en ce qu'au moins un capteur de température (4) est disposé entre les pièces (12) de la charge (3).

15. Dispositif selon la revendication 14, caractérisé en ce que le capteur de température (4) est relié à une unité de régulation (9) destinée à la surveillance et à la régulation des différentes phases de procédé.
